# EUROPÄISCHE PATENTSCHRIFT

(11) **EP 0 386 730 B1**
(45) Veröffentlichungstag und Bekanntmachung des Hinweises auf die Patenterteilung: **26.05.1993**
(21) Anmeldenummer: 90104349.7
(22) Anmeldetag: 07.03.1990
(51) Int. Cl.: C22C 19/05

(54) **Nickel-Chrom-Eisen-Legierung**
Nickel-chromium-iron alloy
Alliage de nickel-chrome-fer

(30) Priorität: 09.03.1989 DE 3907564
(43) Veröffentlichungstag der Anmeldung: 12.09.1990
(73) Patentinhaber: Krupp VDM GmbH, 58791 Werdohl (DE)
(72) Erfinder: Brill, Ulrich, Dr., D-4220 Dinslaken 1 (DE)
(74) Vertreter: Cohausz & Florack Patentanwälte

(56) Entgegenhaltungen:
- EP-A- 0 178 785
- EP-A- 0 183 536
- EP-A- 0 235 075
- US-A- 2 581 420
- US-A- 3 865 581
- DIN 17742, Februar 1983, Deutsches Institut für Normung eV, Berlin (DE); Seiten 1-3#
- J.E.Antill et al., "The Journal of the Iron and Steel Institute", November 1967; Seiten 1136-1142#
- D.J.Baxter et al., "Werkstoffe und Korrosion", Nr. 35, 1984; Seiten 266-272#
- M.H.Lagrange et al., "Corrosion Science",Band 24, Nr. 7, 1984; Seiten 613-627#

## Beschreibung

Die Erfindung bezieht sich auf eine warmverformbare, austenitische Ni-Cr-Fe-Legierung mit sehr guter Oxidationsbeständigkeit und Warmfestigkeit.

Derartige Legierungen werden zur Herstellung von Drähten und Bändern für Heizleiter-Widerstände, zur Herstellung von Stützsystemen in Brennöfen sowie für andere Ofenbauteile und in zunehmendem Maße auch für Kernreaktoren verwendet.

Für Stützsysteme in Brennöfen ist aus der DE-PS 30 37 209 eine Legierung folgender Zusammensetzung bekannt geworden:
bis zu 15 % eines oder mehrerer der Elemente Mo, Rh, Hf, W, Ta und Nb bis zu 0,5 % eines oder mehrerer der Elemente C, B, Mg, Zr und Ca
bis zu 1 % Si, bis zu 2 % Mn, bis zu 20 % Co, bis zu 5 % Ti, bis zu 30 % Fe, Rest Ni.

Dabei kam es vor allem auf eine gut haftende Aluminiumoxid-Schicht an, die zweckmäßigerweise durch Voroxidieren in sauerstoffhaltiger Atmosphäre bei über 1093°C hergestellt wird. Ein Aluminiumgehalt von 2,5 bis 8 % bewirkt bei dieser Legierung jedoch eine starke γ′-Ausscheidung vorzugsweise im Temperaturbereich von 600 bis 800°C. Dies ist mit einer starken Duktilitätsabnahme des Werkstoffs verbunden, was gerade bei Öfen, die oftmals beim Aufheizen und Abkühlen diesen Temperaturbereich durchlaufen, zu Werkstoffschädigungen führen kann.

Hinzu kommt noch, daß Aluminiumgehalte von 2,5 bis 8 % bei Chromgehalten von 8 bis 25 % nicht ausreichend sind, um in NiCrAl-Legierungen ausschließlich Aluminiumoxid zu bilden. Vielmehr kommt es zur Ausbildung von Aluminiumoxid, Chromoxid, Mischoxiden und innerer Oxidation, ein Vorgang, der besonders bei thermisch-zyklischer Beanspruchung zu einer schlechteren Schutzwirkung führt als das reine Chromoxid.

Eine andere hitzebeständige und gut warmverformbare Legierung ist aus der US-PS 3 865 581 bekannt geworden, mit

Gemäß Anspruch 2 dieser Patentschrift kann die Legierung auch noch Ti, Al und Y enthalten.

Durch die dosierte Zugabe von B, Zr, Ce, Mg und Be konnte die Anzahl der bei 1050 bis 1300°C erfolgreich überstandenen Torsionen erheblich gesteigert werden, woraus direkt auf die Verbesserung der Warmverformbarkeit geschlossen werden kann. Bei dieser Legierung hat sich jedoch als nachteilig herausgestellt, daß die Verbesserung der Warmverformbarkeit, ermittelt im Kurzzeit-Torsionstest, zu Lasten der Langzeiteigenschaften wie z. B. der Oxidationsbeständigkeit geht. So ist beispielsweise bekannt, daß B, Mg und Be durch Modifikation der Oxidschichten das Oxidationsverhalten gerade bei thermisch-zyklischer Oxidation, der Werkstoffe verschlechtern. Die positive Wirkung von Cer geht bei Temperaturen oberhalb von 1200°C durch die Bildung eines niedrigschmelzenden Eutektikums verloren. Der positive Einfluß von Zirkon auf die Oxidationsbeständigkeit wird neutralisiert, wenn Zirkon zur Verbesserung der Warmumformbarkeit als stabiles Karbid vorliegt. Darüber hinaus kann sich der positive Einfluß von Zirkon auf die Warmverarbeitungseigenschaften ins Gegenteil kehren, wenn sich grob-dispers ausgeschiedene Zirkonkarbide durch nicht abgestimmte Zirkon- und Kohlenstoffzugaben bilden.

Schließlich ist aus DIN 17 742 (Werkstoff Nr. 2.4867) eine Legierung mit
bekannt, die in Form von Drähten und Bändern zur Herstellung von Heizleitern und elektrischen Widerständen geeignet ist und im allgemeinen mit folgender Zusammensetzung hergestellt und angeboten wird:

Diese Heizleiter-Legierung ist unter der Kurzbezeichnung NiCr 60 15 bekannt. Sie weist unter Temperaturwechselbelastung (gemäß Fig. 1b, s. unten) Lebensdauerwerte auf, die zwischen denen der reinen Ni-Cr-Legierung NiCr 80 20 einerseits und denen des Eisenbasiswerkstoffes NiCr 30 20 andererseits liegen (s. Fig. 2). Außerdem weist die Legierung NiCr 60 15 trotz höheren Schmelzpunktes eine niedrigere maximale Einsatztemperatur als die reine Ni-Cr-Legierung auf und hat für bestimmte Anwendungsfälle keine ausreichende Warmfestigkeit.

Es besteht somit die Aufgabe, die bekannte Legierung NiCr 60 15 hinsichtlich der Einsatztemperatur, der Lebensdauer und der Warmfestigkeit so zu verbessern, daß sie mit den reinen Ni-Cr-Legierungen konkurrieren kann, ohne daß ihre Herstellungskosten auf das Niveau dieser Legierungen ansteigen.

Diese Aufgabe kann mit einer Legierung folgender Zusammensetzung gelöst werden:

mit der Maßgabe, daß der Stickstoffgehalt nach der Formel$\text{% N = (0,15 bis 0,30) x % Zr + (0,30 bis 0,60) x % Ti}$
eingestellt ist.

Bei den umfangreichen Arbeiten zur Verbesserung der kommerziellen Legierung NiCr 60 15 wurde überraschenderweise festgestellt, daß die üblicherweise auf ca. 1200°C beschränkte maximale Einsatztemperatur um ca. 50°C erhöht werden kann, wenn man die dort nach dem Stand der Technik als Legierungselemente in Form von Mischmetall zugesetzten Lanthanide durch Yttrium ersetzt. Bei derart hoher Temperaturbeanspruchung des Werkstoffs wird zweckmäßigerweise eine weitere Einengung der Legierungszusammensetzung gemäß den Ansprüchen 2 und 3 vorgenommen. Durch die Einstellung des Chromgehalts im oberen Bereich gemäß Anspruch 3 wird die verhältnismäßig hohe Chromoxidabdampfung bei höheren Temperaturen besser kompensiert und die Einengung des Schwefelgehalts bewirkt eine deutlich verbesserte Haftfestigkeit des Oxids auf der Werkstoffoberfläche, womit die Oxidationsbeständigkeit und Lebensdauer erhöht wird.

Fig. 1a zeigt stark vereinfacht eine Einrichtung zur Prüfung der Lebensdauer eines horizontal angeordneten, schraubenförmig gewickelten Heizleiters (1), der endseitig in eine Halterung (2) eingespannt und mit einer Spannungsquelle (3) verbunden ist. Im vorliegenden Fall bestand der Heizleiter aus einer 50 mm langen Wendel mit 12 Windungen und einem Innendurchmesser von 3 mm. Der Drahtdurchmesser betrug 0,4 mm. Der Heizleiter wurde im Wechsel von je zwei Minuten ein- und ausgeschaltet, wobei mittels Strahlungspyrometer die in der Heizphase maximal erreichte Temperatur berührungslos gemessen und durch Änderung der angelegten Spannung auf einen konstanten Wert geregelt wurde.

Derartige Versuche werden in normaler Luftatmosphäre bis zum Durchbrennen des Heizleiters fortgeführt, wobei die Anzahl der Zyklen ein direktes Maß für die Lebensdauer ist. Die bei allen Werkstoffen unvermeidbare, mehr oder weniger starke Verzunderung führt dazu, daß der für die Leitung des elektrischen Stroms zur Verfügung stehende metallische Querschnitt im Laufe der Zeit immer kleiner wird, wobei sich der elektrische Widerstand entsprechend vergrößert und eine vorgegebene Maximaltemperatur bei unverändertem Schaltrhythmus nur eingehalten werden kann, wenn die Spannung heraufgesetzt wird. Die verwendete Prüfapparatur besaß eine selbsttätig arbeitende Temperatur-Regeleinrichtung, so daß die vorgegebene Maximaltemperatur während der gesamten Prüfdauer bis zum Durchbrennen unabhängig von der fortschreitenden Verzunderung des Heizleiters eingehalten werden konnte.

Fig. 1b zeigt - ebenfalls stark vereinfacht - eine Einrichtung zur Prüfung der Lebensdauer eines senkrecht hängenden Heizleiterdrahtes (4) von einem Meter Länge, der mit seinem oberen Ende in eine Halterung (5) eingespannt, mit einem variablen Gewicht (6) belastet und mit einer Spannungsquelle (7) verbunden ist.

Mit dieser Einrichtung wurde ein 0,4 mm dicker Heizleiterdraht im Wechsel je zwei Minuten ein- und ausgeschaltet. Auch hier wurde, wie bei der Einrichtung nach Fig. 1a, die maximal erreichte Temperatur berührungslos gemessen und auf einen konstanten Wert geregelt.

Während Fig. 2 nur einen mehr qualitativen Vergleich verschiedener Nickel-Chrom-Werkstoffe nach dem Stand der Technik zeigt, ist in Fig. 3 die mit einer Einrichtung nach Fig. 1a bei einer auf 1150°C eingestellten Maximaltemperatur ermittelte Lebensdauer des erfindungsgemäßen Werkstoffs der unter gleichen Bedingungen gemessenen Lebensdauer des nicht modifizierten Werkstoffs "NiCr 60 15 alt" gegenübergestellt. Die Lebensdauer konnte von 2900 Zyklen auf 4100 Zyklen gesteigert werden, was eine Verbesserung um über 40 % bedeutet.

In einer anderen Testreihe wurde die Lebensdauer (Anzahl der Zyklen) bei Temperaturen von 1150, 1200 und 1250°C ermittelt. Tabelle 1 zeigt, daß die modifizierte Legierung bei allen Temperaturen deutlich besser ist. Die Unterschiede betragen + 56,8 % bei 1150°C, + 33,9 % bei 1200°C und + 66,2 % bei 1250°C. Ob die relative Verbesserung der Lebensdauer tatsächlich temperaturabhängig ist oder nur bei den untersuchten Proben bestanden hat, kann noch nicht gesagt werden. Wahrscheinlich wird sich bei einer entsprechend hohen Zahl von Proben herausstellen, daß die Verbesserung im statistischen Mittel bei allen Temperaturen etwa gleich groß ist, wobei ein Wert von mindestens 30 % zu erwarten ist.

Für die Praxis bedeutsam ist die Tatsache, daß die modifizierte Legierung bei 1200 bzw. 1250°C noch 65 bzw. 34 % der Lebensdauer der Basislegierung bei 1150°C aufweist, was insbesondere im Hinblick auf kurzfristige Überschreitungen der Einsatztemperaturen eine erhebliche Sicherheitsreserve darstellt, die in den meisten Anwendungsgebieten sehr erwünscht ist.

Für Heizleiterwicklungen wird im allgemeinen auch eine hohe Warmfestigkeit gefordert, damit bei freihängenden Wicklungen das Zusammensacken der Windungen (Sagging) vermieden werden kann. Bei der Legierung NiCr 60 15 beruht die Warmfestigkeit vor allem auf einer Mischkristallverfestigung des Nickelgrundgefüges durch Cr und Fe sowie auf einer Härtung durch Karbide. Um den letztgenannten Effekt zu verstärken, wurden Ti und Zr sowie N zulegiert, so daß die modifizierte Legierung außer den Karbiden noch Nitride und Karbonitride enthält. Überraschenderweise zeigte sich, daß sich praktisch keine groben Ausscheidungen bilden und daß die Ausscheidungen sehr stabil sind und nicht zum Wachstum neigen, sofern Titan, Zirkonium und Stickstoff in den erfindungsgemäßen Verhältnissen zugesetzt werden.

In Fig. 4 sind die in einer Einrichtung gemäß Fig. 1b ermittelten Werte der Lebensdauer (Zyklen) für "NiCr 60 15 alt" und "NiCr 60 15 neu" über der Belastung aufgetragen, wobei die eingestellte Maximaltemperatur wiederum 1150°C betrug und "NiCr 60 15 neu" im gesamten untersuchten Bereich deutlich bessere Werte aufweist als die herkömmliche Legierung "NiCr 60 15 alt".

Auch bei einem anwendungsorientierten Test zeigte der modifizierte Werkstoff eine deutlich höhere Lebensdauer. Es wurden zwei komplette Heizelemente, wie sie für Wäschetrockner verwendet werden, in Zyklen von 30 Sekunden mit 227 Volt beaufschlagt, womit bei einem neuwertigen Heizelement eine Maximaltemperatur von 1150°C erreicht wird. Während die Vergleichslegierung "NiCr 60 15 alt" nur rund 130000 Zyklen standhielt, hat die erfindungsgemäße Legierung "NiCr 60 15 neu"in dem noch nicht beendeten Versuch bisher schon mehr als 380000 Zyklen ausgehalten. Damit ist bereits fast eine Verdreifachung der Lebensdauer erreicht, was für die erhebliche wirtschaftliche Bedeutung der erfindungsgemäßen Legierung spricht.

## Patentansprüche

1. Warmverformbare, austenitische
Nickel-Chrom-Eisen-Legierung mit sehr guter Oxidationsbeständigkeit und Warmfestigkeit, gekennzeichnet durch Rest Ni
mit der Maßgabe, daß der Stickstoffgehalt nach der Formel$\text{% N = (0,15 bis 0,30) x % Zr + (0,30 bis 0,60) x % Ti}$ eingestellt ist.

2. Nickel-Chrom-Eisen-Legierung nach Anspruch 1, jedoch mit mit der Maßgabe, daß der Stickstoffgehalt nach der Formel$\text{% N = (0,15 bis 0,30) x % Zr + (0,30 bis 0,60) x % Ti}$ eingestellt ist.

3. Nickel-Chrom-Eisen-Legierung nach Anspruch 1 und 2, jedoch mit mit der Maßgabe, daß der Stickstoffgehalt nach der Formel$\text{% N = (0,15 bis 0,25) x % Zr + (0,30 bis 0,45) x % Ti}$ eingestellt ist.

## Claims

1. A heat-deformable, austenitic nickel-chromium-iron alloy with high oxidation resistance and thermal strength, comprising with the feature, that the nitrogen content is adjusted in accordance with the following formula:$\text{% N = (0.15 up to 0.30) x % Zr + (0.30 up to 0.60) x % Ti.}$

2. A nickel-chromium-iron alloy as defined in claim 1, comprising: with the feature that the nitrogen content is adjusted in accordance with the following formula:$\text{% N = (0.15 up to 0.30) x % Zr + (0.30 up to 0.60) x % Ti.}$

3. A nickel-chromium-iron alloy as defined in claim 1, comprising: with the feature that the nitrogen content is adjusted in accordance with the following formula:$\text{% N = (0.15 up to 0.25) x % Zr + (0.30 up to 0.45) x % Ti.}$

## Revendications

1. Alliage austénitique de nickel-chrome-fer déformable à chaud avec de très bonnes résistance à l'oxydation et stabilité à chaud,
caractérisé par avec la condition de valeur que la teneur en azote est réglée selon la formule$\text{% de N = (0,15 à 0,30) x % de Zr + (0,30 à 0,60) x % de Ti}$

2. Alliage de nickel-chrome-fer selon la revendication 1, cependant avec avec la condition de valeur que la teneur en azote est réglée selon la formule$\text{% de N = (0,15 à 0,30) x % de Zr + (0,30 à 0,60) x % de Ti}$

3. Alliage de nickel-chrome-fer selon la revendication 1 et 2, cependant avec avec la condition de valeur que la teneur en azote est réglée selon la formule$\text{% de N = (0,15 à 0,25) x % de Zr + (0,30 à 0,45) x % de Ti}$
